# EUROPÄISCHE PATENTSCHRIFT

(11) **EP 0 034 345 B1**
(45) Veröffentlichungstag und Bekanntmachung des Hinweises auf die Patenterteilung: **25.01.1984**
(21) Anmeldenummer: 81101009.9
(22) Anmeldetag: 13.02.1981
(51) Int. Cl.: E04C 2/16, E04C 2/10, E04C 2/30, E04C 2/34, B29J 5/00, B29J 5/04

(54) **Grossformatige Bauplatte, Verfahren zur Herstellung derselben und geschosshohes Wandelement aus solchen Bauplatten**
Large-size construction panel, process for its production and storey-high wall slab of such construction panels
Plaque de construction de grand format, procédé de fabrication de celle-ci et élément de mur de hauteur d'étage à partir de ces plaques

(30) Priorität: 15.02.1980 DE 3005707
(43) Veröffentlichungstag der Anmeldung: 26.08.1981
(73) Patentinhaber: STREIF AG, D-5461 Vettelschoss über Linz/Rhein (DE)
(72) Erfinder: Kammerer, Rüdiger, Dipl.-Ing., D-5340 Bad Honnef 6 (DE); Zoller, Arnd, Dipl.-Ing., D-5461 St. Katharinen (DE)
(74) Vertreter: Hering, Hartmut, Dipl.-Ing.

## Beschreibung

Die Erfindung bezieht sich auf eine grossformatige Bauplatte, ein Verfahren zur Herstellung derselben sowie eine Vorrichtung zur Durchführung des Verfahrens und ein geschosshohes Wandelement aus solchen Bauplatten.

Aus der Zeitschrift, _{"}Holz als Roh- und Werkstoff", Springer-Verlag, Heft 37 (1979), S. 195 bis 202 ist ein Entwicklungsüberblick auf dem Gebiet der Bauplatten in dem von H. Pampel und H.G. Schwarz verfassten Artikel _{"}Technologie und Verfahrenstechnik zementgebundener Spanplatten" angegeben.

Hieraus sind Holzwolle-Leichtbauplatten bekannt, bei denen Zement oder Magnesit als Bindemittel verwendet wird. Diese Holzwolle-Leichtbauplatten werden als Isolierplatten, hauptsächlich Wärmedämmplatten und Akustikplatten im Bauwesen eingesetzt. Solche Leichtbauplatten haben zwar ein geringes Eigengewicht und eine gute Wärmedämmung, ihre mechanische Festigkeit ist aber gering. Daher können sie nicht mit Abmessungen in Geschosshöhe eines Bauwerks hergestellt werden, da sie insbesondere wegen ihrer Haufwerksporosität zu wenig biegefest sind. Sollen solche Holzwolle-Leichtbauplatten an einer Gebäudeaussenwand angebracht werden, so muss zur Erzielung einer Witterungsbeständigkeit an der Aussenfläche eine spezielle Schutzschicht, wie ein mehrlagiger Putz, aufgebracht werden. Zur Befestigung einer solchen Leichtbauplatte werden Befestigungsmittel wie Nägel und Schrauben verwendet, die aber nur wenig belastbar in dieser Leichtbauplatte selbst verankert sind.

Auch sind aus der vorstehend genannten Literaturstelle zementgebundene Spanplatten bekannt, die eine höhere Dichte besitzen und geschlossene Kanten und eine dichte feine Oberfläche aufweisen. Die höhere Dichte einer solchen zementgebundenen Holzspanplatte führt zwar zu einer verbesserten mechanischen Belastbarkeit, bringt aber den Nachteil mit sich, dass sie relativ spröde ist, so dass sich bei der Verwendung von üblichen-Befestigungsmitteln, wie Nägel und Schrauben, Schwierigkeiten ergeben.

Die Holzwolle-Leichtbauplatten mit Magnesit oder Zement als Bindemittel und auch die zementgebundenen Spanplatten sind im Querschnitt im wesentlichen homogen.

Bei der Herstellung von Holzwolle-Leichtbauplatten ist längsgehobelte, langfaserige Holzwolle aus Fichten- und Tannenholz erforderlich. Diese Holzwolle muss gesondert aus Holzrundlingen unter Verwendung von Spezialwerkzeugen gewonnen werden, um die gewünschte Spanlänge zu gewährleisten. Auch müssen zur Gewinnung der Holzwolle ausgesuchte dicke Rundholzabschnitte verwendet werden. Diese Gewinnung der Holzwolle als Zuschlagstoff bei der Herstellung von Holzwolle-Leichtbauplatten ist aufwendig und teuer und es werden hierzu nicht nur spezielle Anlagen benötigt, sondern auch der hiermit verbundene Energiebedarf führt zu einer beträchtlichen Verteuerung im Zusammenhang mit der Gewinnung von Holzwolle, die beim Einsatz als Zuschlagstoff zur Herstellung von Holzwolle-Leichtbauplatten speziell ausgewählte Eigenschaften haben muss. Durch die Verwendung von Magnesit als Bindemittel bei der Herstellung von Holzwolle-Leichtbauplatten kann nur ein schnelleres Abbinden des Bindemittels erreicht werden. Hierdurch wird ermöglicht, dass sich solche magnesitgebundenen Holzwolle-Leichtbauplatten kontinuierlich in Strangform herstellen lassen, wobei zur Beschleunigung des Abbindevorgangs des Bindemittels noch eine zusätzliche Erwärmung erfolgen kann. Nach dem Zuschneiden des Strangs auf die gewünschte Länge werden die zugeschnittenen Strangstücke in Stapelform abgelagert, bis sie in etwa 7 d vollständig ausgehärtet sind.

Bei den zementgebundenen Spanplatten ist die Gewinnung der Holzspäne einfacher, da lediglich Nadelholzteilchen mit chemischen Stoffen zur Mineralisierung vorbehandelt zu werden brauchen. Anschliessend werden diese vorbehandelten Nadelholzpartikel mit Zement als Bindemittel vermischt. Zum Abbinden des Zements als Bindemittel sind aber längere Verweilzeiten der in Formen eingebrachten Gussmasse in Kauf zu nehmen, wozu klimatisierte Behandlungsbedingungen in vorgegebener Weise eingehalten werden müssen und zusätzlich zur Aushärtung noch ein Reifeprozess angewandt werden muss. Schliesslich müssen die zementgebundenen Spanplatten noch besäumt und pakettiert werden, da sie geringe Kantenbruchfestigkeitskennwerte haben, so dass ohne eine solche Nachbearbeitung Transportschäden zu befürchten sind. Das Zuschneiden und Besäumen kann erst nach erfolgter vollständiger Aushärtung vorgenommen werden, da bei der Aushärtung grosse Schwindungsverluste auftreten.

Zusammengefasst sind daher auch die bisher bekannten Herstellungsweisen der zuvor beschriebenen Bauplatten in verfahrenstechnischer Hinsicht mit mehreren verschiedenen Nachteilen behaftet. Insbesondere bereitet auch die Formhaltigkeit und Masshaltigkeit bei der Herstellung Schwierigkeiten, so dass qualitative Unterschiede nahezu unvermeidbar sind.

In vorrichtungstechnischer Hinsicht ist bei der Herstellung von magnesitgebundenen oder zementgebundenen Holzwolle- Leichtbauplatten hauptsächlich der Nachteil in Kauf zu nehmen, dass mit hohen Betriebskosten verbundene Einrichtungen zur Gewinnung und Zubereitung der Holzwolle als Zuschlagstoff erforderlich sind. Neben einer Bandformmaschine benötigt man zur Beschleunigung des Abbindevorganges auch einen Kanalofen, der mit Heissgas bis zu 600°C betrieben werden muss: Zusätzlich sind noch mehrere Einrichtungen zur Nachbearbeitung erforderlich, die zum Zuschneiden, Besäumen u. dgl. bestimmt sind.

Eine Anlage zur Herstellung dichter, zementgebundener Spanplatten umfasst mehrere hintereinander angeordnete hochentwickelte Einzelmaschinen, die mit hohen Gestehungskosten verbunden sind. Zur Aufbereitung der Holzspäne ist eine Mühle vorgesehen, die die Späne durch Sieben klassiert und in Abhängigkeit von ihrer Korngrösse zu entsprechenden Lagersilos abgibt. In einer Mischanlage werden zuerst die zur Mineralisierung bei der Vorbehandlung erforderlichen chemischen Stoffe zugegeben. Anschliessend erfolgt die Zugabe von Zement und Wasser. Auf die Formen bildenden Schüttbleche wird dann das zuvor zubereitete Mischgut ausgebreitet. Mittels einer Hochdruckpresse erfolgt dann die hohe Verdichtung, die unumgänglich ist, um die gewünschte hohe Biege-, Zug- und Druckfestigkeit zu erreichen. Nach der Verdichtung werden die Platten zu Klimakammern befördert, denen Reifekammern mit Trockenöfen zur vollständigen Aushärtung nachgeschaltet sind. Zusätzlich sind dann noch Zuschneide- und Besäumeinrichtungen zur Nachbearbeitung notwendig, bevor die Platten zu Vorratslagern gebracht werden können. Um die erwünschte Plattendicke unter Einhaltung einer engen Tolerierung zu gewährleisten, muss hierbei die Materialaufgabe genau und zuverlässig dosiert werden, wozu teure und aufwendige Aufgabeeinrichtungen benötigt werden, die meist elektronisch gesteuert sind.

Da die Gestehungskosten für die umfangreichen Anlagen und die teuren komplizierten Einrichtungen der Anlage unmittelbar in die Gesamtherstellungskosten einer solchen Platte eingehen, sind solche Platten relativ teuer. Zudem müssen die bisher bekannten Vorrichtungen und Anlagen von qualifiziertem Personal bedient werden, das über ausreichende Erfahrung verfügt.

Auch ist es bekannt, Wandelemente mit Holzwolle-Leichtbauplatten zu fertigen. Hierzu wird ein Holzrahmen verwendet, auf dem Holzwolle-Leichtbauplatten zur Beplankung befestigt werden. Diese Holzwolle-Leichtbauplatten schliessen nur die Oberfläche des Wandelements ab und können keine statischen konstruktiven Aufgaben erfüllen. Die Tragfähigkeit eines solchen Wandelements hängt ausschliesslich von den Abmessungen des Holzquerschnitts für den Holzrahmen ab. Die Leichtbauplatten bilden hierbei keine Aussteifung, die ein Knicken verhindern könnten. Zum Schutz gegen Witterungseinflüsse muss die Oberfläche der Leichtbauplatten noch versiegelt werden. Auch muss der Holzrahmen noch derart behandelt werden, dass er gegen Feuchtigkeit, Feuer und Verrottung zuverlässig geschützt ist. Unter Verwendung eines tragenden Holzrahmens lassen sich auch Wandelemente mit asbestzement- oder zementgebundenen Spanplatten erstellen, wobei insbesondere die Verbindung und Befestigung der Holzspanplatten am Holzrahmen Schwierigkeiten bereitet.

Aus den deutschen Patentschriften Nrn. 878917, 235343, 406302, 852138, 805790, 220146 und 1658924 sind schliesslich mehrere Auslegungsformen von Bauplatten bekannt, die alle einen Schichtaufbau haben, d.h. bei denen mehrere vorgefertigte. Schichten entsprechend dem gewünschten Verwendungszweck übereinander gelegt werden, die an den Berührungsflächen haftend miteinander verbunden sind. Die Belastbarkeit einer solchen Bauplatte ist hauptsächlich durch die Festigkeit der Haftverbindung zwischen den einzelnen Schichten sowohl hinsichtlich der Zug-, Biege- und Druckfestigkeit bestimmt. Da die Haftverbindungen immer Schwankungen. unterworfen sind, kann auch die Belastbarkeit innerhalb eines grossen Bereiches variieren, so dass derartige Bauplatten als tragende Konstruktionselemente nur sehr bedingt geeignet sind. Zum Witterungsschutz muss ferner noch an den entsprechenden Flächen eine zusätzliche Auflage vorgesehen sein. Auch sind die Kanten dieser Bauplatten offen, so dass nicht nur die Neigung zu Kantenbrüchen beim Transport vorhanden ist, sondern auch eine Verrottungsgefahr besteht.

Die Erfindung zielt darauf ab, die zuvor geschilderten Nachteile und Schwierigkeiten bei grossformatigen Bauplatten, bei der Herstellung derselben, bei den Vorrichtungen zum Herstellen einer solchen Bauplatte und bei der Erstellung von Wandelementen zu überwinden. Von daher soll nach der Erfindung eine Bauplatte geschaffen werden, die mehrere gegensätzliche Anforderungen gleichzeitig erfüllt und mehrere voneinander unabhängige Eigenschaften in sich vereint, die insbesondere beständig gegen Feuer, Wasser, Insekten und Verrottung ist, die eine zuverlässige Befestigung mit Hilfe von Befestigungsmitteln wie Nägel und Schrauben lediglich unter Verwendung von üblichem Zimmermannshandwerkszeug gestattet, die formhaltig und masshaltig sowie stark belastbar hinsichtlich Biege-, Zug- und Druckbeanspruchung ist. Auch soll die Bauplatte leicht montierbar sein und billigeZuschlagstoffeanwenden können. Das Verfahren und die Vorrichtung zur Herstellung einer solchen Bauplatte nach der Erfindung sollen wesentlich vereinfacht werden, um möglichst günstige Herstellungskosten zu erreichen. Auch soll die Herstellung auf energiesparende Weise unter Einhaltung möglichst kurzer Herstellungszeiten auch unter Verwendung von wenig qualifiziertem Bedienungspersonal ermöglichtwerden. Schliesslich sofl noch ein Wandelement aus solchen Bauplatten nach der Erfindung derart beschaffen sein, dass es statische Funktionen erfüllen kann und ausreichend ausgesteift ist. Nach der Erfindung wird den Nachteilen und Schwierigkeiten beim Stand der Technik durch die Merkmale und Massnahmen abgeholfen, die in den Ansprüchen angegeben sind. Zweckmässige Weiterbildungen sind hierbei in den rückbezogenen Ansprüchen wiedergegeben.

Die grossformatige Bauplatte nach der Erfindung umfasst mehrere frisch-in-frisch gegossene Schichtungen, und zwar sowohl im Kernbereich als auch an der oder den Aussenfläche(n). Hierdurch sind die einzelnen Schichtungen miteinander verzahnt oder verkrallt, so dass sie fest und belastbar miteinander eng verbunden sind. Die Bauplatte stellt hierbei ein einheitliches, in mehreren Schritten hintereinander gegossenes Gussstück dar, so dass auch hinsichtlich der Belastbarkeit zuverlässig gleichmässige Plattenqualitäten gewährleistet werden. Die grossformatige Bauplatte nach der Erfindung ist im Querschnitt inhomogen und hat einen weniger dichten Kernbereich, bestehend aus unterschiedlich dichten, unterschiedlich festen und unterschiedlich dicken Schichtungen und wenigstens eine dünne Schichtung als Aussenfläche, die dicht und glatt ist. Diese Aussenflächenschichtung bildet eine Art dichte Aussenhaut, die zuverlässig alle Witterungseinflüsse fernhält. Zudem erstreckt sich bei der erfindungsgemässen Bauplatte die dünne Schichtung für die dichte Aussenfläche auch über die Schmalseiten der Bauplatte, so dass man geschlossene Bauplattenkanten wenigstens an einer Seite erhält. Diese eine Aussenhaut bildende dünne Schichtung verhindert auch die Gefahr der Bildung von Schwind- und Biegerissen, da keine Schwindbehinderung durch den Kernbereich vorhanden ist. Gleichzeitig bewirken die Feinstoffe des Feinmörtels dieser äusserstenSchichtung, die zweckmässigerweise körnig und faserig sind, eine Erhöhung der Zug-, Biege- und Druckfestigkeit, wodurch die Belastbarkeit der erfindungsgemässen Bauplatte insgesamt wesentlich verbessert wird. Auch wird bei der erfindungsgemässen Bauplatte keine zusätzliche Putzauflage als Finish benötigt, so dass auch zusätzliche, nach der Montage der Bauplatte erforderliche Aussenarbeiten eingespart werden können.

Als Anwendungsgebiet für die Bauplatte nach der Erfindung ist beispielsweise die verlorene Schalung zu erwähnen, die hierdurch einen zuverlässigen Verbund mit dem Beton eingeht und auf der vom Beton abgewandten Seite eine streich-und tapezierfähige Oberfläche hat. Wenn eine solche Bauplatte für Estrich, Dielen od. dgl. verwendet werden soll, hat sie zweckmässigerweise zwei dichte glatte Aussenflächen.

Da bei der Weiterbildung der Bauplatte nach Anspruch 3 die Querschnittsmitte die Symmetrielinie der Schichtungen der Bauplatte bildet, ist sie auch für solche Anwendungsgebiete geeignet, bei denen auf die Bauplatte ausgeübte Biegebeanspruchungen unvermeidbar sind.

Bei der erfindungsgemässen Bauplatte werden Rohstoffe eingesetzt, die im wesentlichen als Abfallprodukte anfallen und nur klassiert und vorbehandelt zu werden brauchen. Als Zuschlagstoffe kommen insbesondere Sägemehl, Holzspäne aus Abfallholz oder Ästen, aufbereitete Schilfpflanzen und landwirtschaftliche Abfallprodukte, wie Baumwollstengel, Reishülsen, Bargasse, Kokosfasern, Bambusschnitzel od. dgl. in Betracht. Somit werden bei der erfindungsgemässen Bauplatte relativ billige Rohstoffe als Zuschlagstoffe verwendet, so dass schon allein die Materialkosten einen erheblichen wirtschaftlichen Vorteil mit sich bringen. Die frisch-in-frisch gegossene Schichtung, die die Aussenfläche der grossformatigen Bauplatte nach der Erfindung bildet, kann auch bis zu einem bestimmten Masse körnig sein. Sie ist aber dennoch elastisch und biegefest. Vor allem ist sie auch gleichzeitig witterungsbeständig, da das latent hydraulische Bindemittel durch die Feuchtigkeitsaufnahme infolge Quellung selbstdichtend ist. Die eingelagerten organischen faserigen Zuschlagstoffe dienen gleichzeitig als Bewehrung zur Verbesserung der Belastbarkeit.

Wenn wie nach Anspruch 2 eine die Aussenfläche bildende Schichtung eine offenporige und rauhe Oberfläche hat, lässt sich ein zuverlässiger inniger Haftverbund mit einer flächigen Mörtelverbindung gewährleisten.

Durch die innige Einbindung mineralischer Pigmente in wenigstens eine Schichtung der Aussenfläche nach Anspruch 4 wird eine dauerhafte Farbgebung gewährleistet, die auch stärkster Sonneneinstrahlung standhält. Als Pigment kommt beispielsweise Titandioxid in Betracht.

Wenn wie nach Anspruch 5 für das hydraulische Bindemittel ein Gemisch aus Portlandzement und tricalciumaluminatreichem (CaO, AIα0α) Zement verwendet wird, wird auf Grund der exothermen Abbindereaktion Wärme freigesetzt, die die Aushärtung der einzelnen Schichtungen nicht nur beschleunigt, sondern auch eine Energieersparnis mit sich bringt, da keine zusätzlichen Wärmebehandlungen erforderlich sind.

Wie sich aus den Eigenschaftswerten hinsichtlich der Rohdichte 800 kg/m³ und der Festigkeit von 5-3 N/mm² parallel zur Plattenebene (s. Anspruch 6) ergibt, ist eine solche Bauplatte relativ günstig zu handhaben und zu transportieren, da selbst bei einer geschosshohen Auslegung der Bauplatte ein relativ geringes Eigengewicht vorhanden ist. Im Vergleich hierzu haben zementgebundene Spanplatten eine Rohdichte von > 1200 kg/m³, während Holzwolle-Leichtbauplatten höchstens eine mittlere Rohdichte von 460 kg/m³ haben dürfen. Selbst eine nur 20 mm dicke Bauplatte mit geschosshohen Abmessungen nach der Erfindung hält den auftretenden Biege- und Transportbeanspruchungen stand.

Das Verfahren zur Herstellung einer grossformatigen Bauplatte nach der Erfindung nach den Ansprüchen 7 bis 12 bringt wesentliche Vereinfachungen mit sich, da einerseits die Dosierung und Aufgabe des Mischguts für die einzelnen Schichtungen und andererseits die zum Abbinden benötigte Wärme weder zu Komplikationen noch zu verlängerten Härtungszeiten führen. Möglicherweise bei der Dosierung auftretende Mengen- überschüsse wirken sich beim Herstellungsverfahren nach der Erfindung nicht auf die Plattendicke, sondern lediglich auf die Dichte der Bauplatte aus, da sich insbesondere die Schichtungen im Kernbereich mit geringerer Dichte zusammendrücken lassen. Demnach gewährleistet das erfindungsgemässe Verfahren ohne grossen Aufwand die Herstellung von Bauplatten mit einer gleichmässigen Plattendicke. Beim erfindungsgemässen Verfahren können die Abbindezeiten sogar erheblich verkürzt werden, da die vom Bindemittel freigesetzte Hydrationswärme nicht nur die Aushärtungsgeschwindigkeit beschleunigt, sondern auch zusätzlich auf Grund der exothermen Reaktionswärme noch eine Erwärmung der vergossenen Schichtungen ermöglicht, so dass das Verfahren nach der Erfindung nicht nur energiesparend ist, sondern auch wesentlich verkürzte Herstellungszeiten mit sich bringt.

Entsprechend Anspruch 8 lassen sich auch mehrere Platten unmittelbar hintereinander durch Stapeln übereinander herstellen, wodurch sich produktionstechnische Vorteile ergeben, die ohne weiteres ersichtlich sind. Die Bauplatten härten hierbei ohne zusätzliche Klimatisierung oder Erwärmung innerhalb von 8 h so aus, dass sie aus der Form entnommen, transportiert und-gelagert werden können.

Der innige Verbund der Schichtungen wird beim erfindungsgemässen Verfahren dadurch verstärkt, dass das Mischgut der Schichtungen frisch-in-frisch verarbeitet wird. Wenn man als hydraulisches Bindemittel ein Gemisch aus Portlandzement und tricalciumaluminatreichem Zement verwendet, erfolgt die Vorbehandlung zur Mineralisierung der organischen Zuschlagstoffe gemäss Anspruch 11 zweckmässig mit einem solchen chemischen Mittel, dass das Abbinden des hydraulischen Bindemittels verzögert wird.

Entsprechend Anspruch 10 enthält der feine Mörtel für die Schichtung an der Aussenfläche vorzugsweise die Dichtigkeit und Festigkeit erhöhende Zusätze aus latent hydraulischem Material wie Puzzolanerde, Trass, Flugasche u. dgl.

Zweckmässigerweise wird zur nahezu volistän-. digen Ausnutzung der beim Abbinden des hydraulischen Bindemittels erzeugten Wärme ein Wärmedämmung auf jede Platte im Stapel gelegt. Hierdurch wird ein Wärmeverlust durch Konvek" tion od. dgl. vermieden.

Auch entfallen beim Verfahren nach der Erfindung zusätzliche Nachbearbeitungen jeglicher Art.

Zur Hersteilung einer solchen Bauplatte nach der Erfindung benötigt man nur unkomplizierte Einrichtungen und insbesondere reicht ein Stempel zur Vorverdichtung der in einfach ausgebildete Formen eingebrachten Vergussmasse aus, so dass man keine Hochdruckpressen benötigt. Auch lassen sich diese Einrichtungen von wenig erfahrenem Personal bedienen, so dass sich auch beträchtliche Arbeitskosten einsparen lassen. Die Energieeinsparung beim Betreiben der Einrichtungen wird noch dadurch verbessert, dass die Formen aus einem wärmedämmenden Material bestehen, d.h. aus einem Material mit hoher spezifischer Wärme. Irgendwelche zusätzlichen Einrichtungen wie Trockenöfen, Kammern, Reifekammern und zusätzliche Einrichtungen zum Zuschneiden und Besäumen entfallen, so dass die Einrichtungen mit geringen Gestehungskosten verbunden sind. Verwendet man masshaltige Formen, so entfällt die Nachbearbeitung und Besäumung ersatzlos. Auch können die Betriebskosten gesenkt werden, da die beim Abbinden des Bindemittels anfallende Wärme vollständig genutzt wird.

Das in den Ansprüchen 13 bis 15 schliesslich angegebene Wandelement kann ohne Schwierigkeiten als tragendes Konstruktionselement beim Bau eingesetzt und vorgefertigt werden.

Das Wandelement nach der Erfindung hat hierbei folgende Vorteile:
a) auf Grund seines geringen Eigengewichts von etwa 120 kg lässt sich das Wandelement leicht handhaben und transportieren,
b) das Wandelement ist ausreichend widerstandsfähig gegen Feuer, Feuchtigkeit und Verrottung,
c) das Wandelement ist lastabtragend und benötigt kein zusätzliches, gegen Feuchtigkeit zu schützendes Grundgerippe, und
d) das Wandelement vereinigt in sich mehrere Funktionen und ist daher fertigungstechnisch einfacher ausgelegt.

Die Erfindung wird nachstehend an einem Beispiel unter Bezugnahme auf die beiliegende Zeichnung näher erläutert. Darin zeigt: -
Fig. eine Querschnittsansicht einer Bauplatte,
Fig. 2 eine Draufsicht auf einen rechteckigen Rahmen für ein Wandelement,
Fig. 3 eine perspektivische Ansicht einer Ecke des Rahmens,
Fig. 4 eine Vertikalschnittsansicht eines Wandelements, und
Fig. 5 eine Querschnittsansicht eines Wandelements.

Die im Querschnitt in Fig. 1 gezeigte Bauplatte hatfünf Schichtungen 1,2,3,2,1 und ist im Querschnitt symmetrisch zu einer durch die Querschnittsmitte gehenden Ebene ausgelegt. Die Schichtungen 1 der Aussenflächen haben die höchste Dichte und die grösste Festigkeit. Sie bestehen aus einem Feinmörtelgemisch aus Bindemittel und Feinstoffen mit einer solchen Dicke, dass die faserigen, organischen Zuschlagstoffe abgedeckt sind. Diese Schichtungen bilden eine dichte Mörtelhaut, die durch das frisch-in-frisch Giessen der einzelnen Schichtungen innig mit den Schichtungen 2 und 3 des Kernbereichs durch Verkrallen und Verzahnen verbunden sind. Die Mittelschichtung 3 des Kernbereichs hat die kleinste Dichte, die geringste Festigkeit und den kleinsten Elastizitätsmodul. Sie schliesst die grössten Hohlräume ein und hat den grössten relativen Anteil an Zuschlagstoffen, ausgehend von der Querschnittsmitte der Bauplatte nimmt die Festigkeit bis zu den Aussenschichtungen 1 und 2 zu, die Dichte wird grösser und der Elastizitätsmodul wird ebenfalls grösser.

Die Oberflächen der Aussenschichtungen 1 sind mit 01 und 02 bezeichnet. Die Oberfläche 01 wird vom Formboden gebildet und ist eben und glatt. Die Oberfläche 02 wird vom Formdeckel gebildet, in dem ein Feinmörtel steifer Konsistenz aus Bindemittel, kurzen Holzspänen, Fasern od. dgl. in die Form vor der Verdichtung eingebracht wird. Beim Aufsetzen des Formdeckels entsteht eine offenporige, rauhe Oberfläche 02, die entsprechend der Ausgestaltung der Unterseite des Formdeckels profiliert, genarbt oder auch strukturiert sein kann.

Wie aus der linken Hälfte von Fig. 1 ersichtlich ist, reicht diese Aussenschichtung 1 auch über die Längskanten, so dass man geschlossene Kanten bei der Bauplatte erhält.

Anhand der Fig. 2 bis 5 wird eine Ausführungsform eines Wandelements erläutert, das zweckmässigerweise einen rechteckigen Rahmen mit einem Seitenverhältnis von 1:2 hat und geschosshoch ist. Der Rahmen wird hierbei von Streifen 4 und 5 aus der vorstehend beschriebenen Bauplatte gebildet. An den Stossfugen sind die Plattenstreifen 4 und 5 beispielsweise mit mechanischen Verbindungsmitteln und/oder einem Kleber verbunden. Zweckmässigerweise wird ein schnell abbindender Feinmörtel verwendet, was mit m in den Fig. 2, 4 und 5 angedeutet ist.

Nach den Fig. 4 und 5 besteht der Rahmen des Wandelements aus je zwei übereinandergelegten Streifen 4 und 5 aus der Bauplatte nach Fig. 1, und umfasst insgesamt vier Rahmenschenkel. Selbstverständlich ist es auch möglich, mehrere Plattenstreifen zur Erstellung des Rahmens des Wandelements zu verwenden, die sich zweckmässigerweise in den Ecken überlappen, wie dies in Fig. 3 dargestellt ist.

Zweckmässigerweise wird für die Verbindung für die Plattenstreifen des Rahmens des Wandelements und auch für die Verbindung mit den zur Beplankung aufgesetzten Bauplatten 6,6 ein schnell abbindender Zementfeinmörtel verwendet. Dieser Zementfeinmörtel ist nicht nur leicht verarbeitbar, sondern geht auch eine widerstandsfähige Verbindung sowohl mit der rauhen Oberfläche 02, als auch mit der glatten Oberfläche 01 ein.

Zweckmässigerweise werden die Plattenstreifen 4, 5 des Rahmens so miteinander mit der als Beplankung dienenden Bauplatte 6 verbunden, dass eine Oberfläche 01 der Bauplatte mit einer Oberfläche 02 an der Verbindungsstelle zusammenkommt. Selbstverständlich ist es aber unvermeidbar, dass bei der Erstellung des Wandelements auch zwei rauhe Oberflächen 02 der Bauplatte aneinanderstossen oder aufeinanderstossen.

Bei der in den Fig. 4 und 5 dargestellten Auslegungsform des Wandelements wird von dem Rahmen mit den Elementen 4 und 5 ein Hohlkastenquerschnitt gebildet. Ein solches Wandelement hat eine hohe Masshaltigkeit in der Dicke, da die Bauplatte 6 mit dem aus Plattenstreifen bestehenden Rahmen unter Druckbelastung unter Verwendung eines Anschlages derart verbunden wird, dass möglicherweise vorhandene Toleranzen und Massabweichungen in der Dicke der Bauplatten durch unterschiedliche Mörtelschichtdicken ausgeglichen werden.

Die Bauplatten 6 bei dem Wandelement nach den Fig. 4 und 5 haben auf allen Seiten einen gleichmässigen Überstand n. Dieser Überstand n bildet bei dem dargestellten Wandelement eine rechteckige, nutförmige, um den Umfang verlaufende Ausnehmung. Hierdurch wird insbesondere das Zusammenfügen von mehreren Wandelementen an den Stossstellen vereinfacht. Selbstverständlich sind auch andere Auslegungsformen des Überstands n möglich, wobei der Rahmen des Wandelements sogar gegenüber den Rändern der als Beplankung dienenden Wandplatten 6 vorsteht, so dass man eine Art Feder erhält.

## Patentansprüche

1. Grossformatige Bauplatte mit einer grossen Kantenlänge von gewünschter Geschosshöhe, die faserige, organische Zuschlagstoffe und hydraulische Bindemittel in der Form enthält, dass die Bauplatte im Querschnitt einen weniger dichten, dicken Kernbereich (2 und 3) mit groben Fasern und wenigstens eine dünne dichtere Aussenfläche (1 ) aus Feinstoffen hat, dadurch gekennzeichnet, dass der Kernbereich frisch-in-frisch aufeinandergegossene Schichtungen (2, 3) unterschiedlicher Dicke umfasst, die ausgehend von der Querschnittsmitte der Bauplatte dichter sind und eine zunehmende Festigkeit besitzen, und dass die dichte Aussenfläche eine ebenfalls frisch-in-frisch gegossene dünne Schichtung (1) mit glatter Oberfläche (01 ) ist, die sich auch über die Schmalseiten der Bauplatte unter Bildung dichter abgeschlossener Kanten erstreckt.

2. Bauplatte nach Anspruch 1, dadurch gekennzeichnet, dass auch die zweite Aussenfläche eine frisch-in-frisch gegossene dünne Schichtung (1 ) ist, die gegebenenfalls eine rauhe, offenporige Oberfläche (02) hat, die mit der darunterliegenden Schichtung (2) an der Grenzfläche verzahnt ist.

3. Bauplatte nach einem der beiden Ansprüche 1 oder 2, dadurch gekennzeichnet, dass die Schichtungen (1,2,3) symmetrisch zu einer durch die Querschnittsmitte gehenden Ebene sind.

4. Bauplatte nach einem der Ansprüche 1 bis 3, dadurch gekennzeichnet, dass wenigstens eine Schichtung (1) für die Aussenfläche, vorzugsweise jene mit der glatten Oberfläche (01), insbesondere durch vom Bindemittel gebundene mineralische Pigmente, witterungsbeständig gefärbt ist.

5. Bauplatte nach einem der Ansprüche 1 bis 4, dadurch gekennzeichnet, dass das hydraulische Bindemittel ein Gemisch aus Portlandzement und tricalciumaluminatreichem Zement ist.

6. Bauplatte nach einem der Ansprüche 1 bis 5, dadurch gekennzeichnet, dass die Schichtungen (1, 2, 3) der Bauplatte insgesamt eine mittlere Rohdichte < 800 kg/m³ haben und/oder bei einer Plattendicke von 20 bis 40 mm die Druckfestigkeit parallel zur Plattenebene zwischen 5 und 3 N/mm^{*} liegt.

7. Verfahren zur Herstellung einer grossformatigen Bauplatte mit einer grossen Kantenlänge von gewünschter Geschosshöhe, die faserige, organische Zuschlagstoffe und hydraulische Bindemittel in der Form enthält, dass die Bauplatte im Querschnitt einen weniger dichten, dicken Kernbereich (2, 3) mit groben Fasern und wenigstens eine dünnere, dichtere Aussenfläche (1 ) aus Feinstoffen hat, bei dem hydraulisches Bindemittel und zur Mineralisierung vorbehandelter organischer Zuschlagstoff zu einem Mischgut für die Schichtung(en) gemischt wird, das dann in eine Form eingegracht und verdichtet wird und unter Verspannung aushärtet, dadurch gekennzeichnet, dass zuerst als dünne Schichtung (1 ) für die Aussenfläche der Bauplatte ein Feinmörtel aus hydraulischem Bindemittel und Feinstoffen im Gewichtsverhältnis <1:1 1 in breiiger Konsistenz in die Form derart eingebracht wird, dass auch die Seitenwände der Form bedeckt werden, dass für den Kernbereich (2, 3) der Bauplatte anschliessend mehrere verschiedene Gussmassen mit unterschiedlichen Verhältnissen von hydraulischem Bindemittel und Zuschlagstoffen und in unterschiedlichen Mengen frisch-in-frisch aufeinandergegossen werden, dass eine Vorverdichtung unter Einhaltung einer Haufwerksporosität im Kernbereich (2, 3) erfolgt, und dass gegebenenfalls abschliessend eine weitere Feinmörtelmasse als zweite Schichtung (1) für eine zweite Aussenfläche frisch-in-frisch, gegebenenfalls unter Bildung einer offenporigen rauhen Oberfläche (02) aufgegossen wird.

8. Verfahren nach Anspruch 7, dadurch gekennzeichnet, dass mehrere Bauplatten aufeinanderfolgend in einem Plattenstapel übereinanderliegend gegossen werden.

9. Verfahren nach einem der beiden Ansprüche 7 oder 8, dadurch gekennzeichnet, dass zur Einfärbung der zuerst eingebrachten Feinmörtelmasse vorher der Boden der Form mit Farbe eingestrichen wird oder eine Folie oder ein Vlies, vorzugsweise mit mineralischem Farbstoff bedruckt eingelegt wird.

10. Verfahren nach einem der Ansprüche 7 bis 9, dadurch gekennzeichnet, dass dem Feinmörtel feinkörnige, die Dichte und Festigkeit erhöhende Mittel und/oder Pigmente zugesetzt werden.

11. Verfahren nach einem der Ansprüche 7 bis 10, dadurch gekennzeichnet, dass die Vorbehandlung zur Mineralisierung des organischen Zuschlagstoffes mit einem solchen chemischen Mittel erfolgt, dass das Abbinden von hydraulischem tricalciumaluminatreichen Bindemittel verzögert wird.

12. Verfahren nach einem der Ansprüche 7 bis 11, dadurch gekennzeichnet, dass das Mischgut während des Abbindens und Erhärtens wärmeisoliert wird.

13. Geschosshohes Wandelement mit Streifen einer Bauplatte und wenigstens zwei Bauplatten nach einem der Ansprüche 1 bis 6, gekennzeichnet durch einen rechtwinkligen, geschlossenen Rahmen (4 und 5) aus Bauplattenstreifen, der beidseitig mit Bauplatten (6) unter Einhaltung eines auf allen Seiten gleichmässigen Überstands (n) beplankt ist, wobei die glatte und dichte Oberfläche (01) wenigstens einer Bauplatte (6) freigelegt und wobei die Bauplattenstreifen und/oder die als Beplankung dienenden Bauplatten (6) vorzugsweise unter Verwendung eines schnell abbindenden Zementfeinmörtels (m) verbunden sind.

14. Geschosshohes Wandelement nach Anspruch 13, dadurch gekennzeichnet, dass alle Schenkel (4,5) des Rahmens aus einer ganzzahligen Anzahl von Plattenstreifen bestehen, die miteinander verbunden sind und die zwei bis sechs Mal so breit wie die Plattenstärke sind.

15. Wandelement nach einem der beiden Ansprüche 13 oder 14, dadurch gekennzeichnet, dass sich die Bauplattenstreifen in den Rahmenekken überlappen (Fig. 3).

## Claims

1. A large-format building board having a large edge length of the desired height between floors, which board contains fibrous organic additives and hydraulic binders in such a form that the building board has, in cross-section, a less dense, thick core zone (2 and 3) with coarse fibres and at least one thin denser outer surface (1) of fine materials, characterised in that the core region comprises layers (2, 3) of different thickness, poured green-on-green onto one another, and become denser, and have increasing strength, going outward from the centre of the cross-section of the building board, and that the dense outer surface is a thin layer (1), which has also been cast green-on-green and has a smooth surface (01), which layer also extends over the narrow sides of the building board to form dense sealed edges.

2. Building board according to claim 1, characterised in that the second outer surface is also a thin layer (1), cast green-on-green, which may or may not have a rough, open-pore surface (02) which is interlocked, at the interface, with the layer (2) below it.

3. Building board according to claim 1 or 2, characterised in that the layers (1, 2, 3) are symmetrical to a plane passing through the centre of the cross-section.

4. Building board according to one of claims 1 to 3, characterised in that at least one layer (1) for the outer surface, preferably the layer having the smooth surface (01), has a weathering-resistant coloration, especially through mineral pigments bonded by the binder.

5. Building board according to one of claims 1 to 4, characterised in that the hydraulic binder is a mixture of Portland cement and a cement rich in tricalcium aluminate.

6. Building board according to one of claims 1 to 5, characterised in that the layers (1,2,3) of the building board conjointly have a mean apparent density of less than 800 kg/m³ and/or that for a board thickness, of 20 to 40 mm the compressive strength parallel to the plane of the board is between 5 and 3 N/mm².

7. Process for the manufacture of a large-format building board having a large edge length of the desired height between floors, which board contains fibrous organic additives and hydraulic binders in such a form that the building board has, in cross-section, a less dense, thick core zone (2 and 3) with coarse fibres and at least one thin denser outer surface (1) of fine materials, in which hydraulic binder and organic additive pretreated for mineralisation are mixed to form a mixture for the layer or layers, which mixture is then introduced into a mould and compressed and is hardened under stress, characterised in that first a fine mortar of hydraulic binder and fines in the weight ratio of greater than 1:1, in a pasty consistency, is introduced, to serve as a thin layer (1 ) for the outer surface of the building board, into the mould in such a way that the side walls of the mould are also covered, that thereafter, to form the core zone (2, 3) of the building board, several different casting compositions with different ratios of hydraulic binder and additives, and in different amounts, are cast green-on-green one on top of the other, that pre-compression is carried out whilst maintaining a bulk porosity in the core zone (2, 3) and that, if desired, finally a further fine mortar composition is cast green-on-green as a second layer (1) for a second outer surface, if desired so as to form an open-pore rough surface (02).

8. Process according to claim 7, characterised in that a plurality of building boards are cast successively, lying one above the other in a board stack.

9. Process according to claim 7 or 8, characterised in that in order to colour the fine mortar composition first introduced, the bottom of the mould is spread with colour beforehand, or a film or fleece, preferably printed with a mineral colorant, is laid in the mould beforehand.

10. Process according to one of claims 7 to 9, characterised in that finely particulate agents which increase the density and strength and/or pigments are added to the fine mortar.

11. Process according to one of claims 7 to 10, characterised in that the pre-treatment for min- eralising the organic additive is carried out with a chemical agent which is such that the setting of hydraulic binders rich in tricalcium aluminate is retarded.

12. Process according to one of claims 7 to 11, characterised in that the mixture is heat-insulated during setting and hardening.

13. Storey-high wall element with strips of a building board and at least two. building boards according to one of claims 1. to 6, characterised by a rectangular, closed frame (4 and 5) of strips of building board, which is planked on both sides with building boards (6) so as to maintain a projection (n) which is uniform on all sides, the smooth and dense surface (01) of at least one building board (6) being exposed and the strips of building board and/or the building boards (6) serving as planking preferably being joined together using a rapidly setting fine cement mortar (m).

14. Storey-high wall element according to claim 13, characterised in that all arms (4, 5) of the frame consist of a number of strips of board, the said number being an integer, which strips are bonded to one another and are two to six times as wide as the thickness of the board.

15. Wall element according to claim 13 or 14, characterised in that the strips of building board overlap in the corners of the frame (fig. 3).

## Revendications

1. Panneau mural de grandes dimensions dont les bords ont une grande longueur correspondant à la hauteur d'étage souhaitée, qui contient des agrégats fibreux organiques et des liants hydrauliques en sorte que le panneau a, en section transversale, une zone d'âme (2 et 3) épaisse de moindre densité avec des fibres grossières, et au moins une surface extérieure (1) mince, plus dense en matériaux fins, caractérisé en ce que la zone d'âme comporte des couches (2 et 3) d'épaisseur variable coulées l'une sur l'autre matériau frais sur matériau frais, qui sont plus denses et dont la résistance va en augmentant en partant du milieu de la section transversale, et en ce que la surface extérieure dense est une couche (1 ) ayant une surface lisse (01) également coulée matériau frais sur matériau frais, qui s'étend sur les petits côtés du panneau en formant des arêtes fermées étanches.

2. Panneau mural selon la revendication 1, caractérisé en ce que la seconde surface extérieure est également une couche mince (1) coulée matériau frais sur matériau frais, qui a éventuellement une surface rugueuse à pores ouverts (02) qui est imbriquée avec la couche (2) du dessous à la surface de séparation.

3. Panneau mural selon l'une des revendications 1 ou 2, caractérisé en ce que les couches (1, 2, 3) sont symétriques par rapport à un plan passant par le milieu de la section transversale.

4. Panneau mural selon l'une des revendications 1 à 3, caractérisé en ce qu'au moins une couche (1) pour la surface extérieure, de préférence celle ayant la surface lisse (01), est colorée notamment au moyen de pigments minéraux liés par le liant et rendue résistante aux intempéries.

5. Panneau mural selon l'une des revendications 1 à 4, caractérisé en ce que le liant hydraulique est un mélange de ciment de Portland et de ciment alumineux tricalcique.

6. Panneau mural selon l'une des revendications 1 à 5, caractérisé en ce que les couches (1,2, 3) du panneau mural ont, dans l'ensemble, une densité apparente moyenne inférieure à 800 kg/ m³ et/ou, pour une épaisseur de panneau de 20 à 40 mm, la résistance à la pression parallèlement au plan du panneau est comprise entre 5 et 3 N/mm².

7. Procédé pour fabriquer un panneau mural de grandes dimensions dont les bords ont une longueur correspondant à la hauteur d'étage souhaitée, qui contient des agrégats fibreux organiques et des liants hydrauliques en sorte que le panneau a, en sectipn transversale, une zone d'âme (2, 3) épaisse, de moindre densité avec des fibres grossières, et au moins une surface extérieure (1 ) plus mince et plus dense aux matériaux fins, selon lequel un liant hydraulique et un agrégat organique prétraité pour la minéralisation sont mélangés pour former un mélange pour la ou les couches, lequel mélange est ensuite introduit dans un moule et compacté et durci sans contrainte, caractérisé en ce qu'on met en premier dans le moule, en tant que couche mince (1) pour la surface extérieure du panneau mural, un mortier fin constitué d'un liant hydraulique et de matériaux fins dans un rapport de poids supérieur à 1:1, avec la consistance d'une bouillie, de façon que les parois latérales du moule soient couvertes, en ce que, ensuite, pour la zone d'âme (2,3) du panneau mural, plusieurs masses de remplissage ayant des rapports différents entre le liant hydraulique et les agrégats sont coulées l'une sur l'autre en différentes quantités, matériau frais sur matériau frais, en ce qu'un compactage préalable est effectué en respectant dans la.zone d'âme (2, 3) une porosité des débris, et en ce que, enfin, le cas échéant, une autre masse de mortier fin est coulée par-dessus en tant que seconde couche (1) pour une seconde surface, matériau frais sur matériau frais, éventuellement en formant une surface (02) rugueuse à pores ouverts.

8. Procédé selon la revendication 7, caractérisé en ce que plusieurs panneaux muraux sont coulés en étant superposés dans une pile de panneaux.

9. Procédé selon l'une des revendications 7 ou 8, caractérisé en ce que, pour colorer la masse de mortier fin introduite en premier, le fond du moule est au préalable enduit de colorant ou bien une feuille ou une nappe, de préférence imprimée avec un colorant minéral, est mise en place.

10. Procédé selon l'une des revendications 7 à 9, caractérisé en ce qu'on ajoute au mortier fin des agents et/ou des pigments à grains fins qui augmentent la densité et la résistance.

11. Procédé selon l'une des revendications 7 à 10, caractérisé en ce que le traitement préalable pour minéraliser l'agrégat organique est effectué avec un produit chimique tel que la prise du liant hydraulique alumineux tricalcique est retardée.

12. Dispositif selon l'une des revendications 7 à 11, caractérisé en ce que, pendant la prise et le durcissement, le mélange est isolé de la chaleur.

13. Elément de mur de la hauteur d'un étage comportant des bandes d'un panneau mural et au moins deux panneaux selon l'une des revendications 1 à 6, caractérisé par un cadre fermé (4 et 5) rectangulaire constitué par des bandes de panneau, qui est habillé des deux côtés avec des panneaux muraux (6) en respectant un dépassement (n) uniforme sur tous les côtés, la surface lisse et dense (01 ) d'au moins un panneau mural (6) étant découverte et les bandes de panneau mural et/ou les panneaux muraux (6) servant d'habillage étant reliés, de préférence, en utilisant un mortier fin au ciment (m) à prise rapide.

14. Elément de mur de la hauteur d'un étage selon la revendication 13, caractérisé en ce que toutes les branches (4, 5) du cadre sont constituées par un nombre entier de bandes de panneaux, qui sont reliées ensemble et dont la largeur est égale à deux à six fois l'épaisseur des panneaux.

15. Elément de mur selon l'une des revendications 13 ou 14, caractérisé en ce que les bandes de panneaux muraux se chevauchent dans les angles du cadre (fig. 3).
